# EUROPÄISCHE PATENTSCHRIFT

(11) **EP 0 947 590 B1**
(45) Veröffentlichungstag und Bekanntmachung des Hinweises auf die Patenterteilung: **29.10.2008**
(21) Anmeldenummer: 99104265.6
(22) Anmeldetag: 03.03.1999
(51) Int. Cl.: C21D 8/02, B21B 1/26, B21B 1/46, C22C 38/02

(54) **Verfahren zur Herstellung von mikrolegierten Baustählen**
Method of manufacturing micro-alloyed construction steels
Procédé pour la fabrication des aciers de construction micro-alliés

(30) Priorität: 31.03.1998 DE 19814223
(43) Veröffentlichungstag der Anmeldung: 06.10.1999
(73) Patentinhaber: SMS Demag AG, 40237 Düsseldorf (DE)
(72) Erfinder: Hensger, Karl-Ernst Dr. Ing. habil, 40468 Düsseldorf (DE); Davis, Robert F., Wilmetle, IL 60091 (US)
(74) Vertreter: Klüppel, Walter

(56) Entgegenhaltungen:
- EP-A- 0 266 564
- EP-A- 0 368 048
- EP-A- 0 429 094
- EP-A- 0 449 004
- EP-A- 0 535 238
- EP-A- 0 593 001
- EP-A- 0 595 282
- EP-A- 0 666 122
- GB-A- 2 099 016
- US-A- 4 769 088
- US-A- 5 622 572
- Stahl und Eisen, 101 (1981), Seiten 593-595

## Beschreibung

Die Erfindung betrifft ein Verfahren zur Herstellung von mikrolegierten Baustählen durch Walzen in einer CSP-Anlage, wobei der gegossene Brammenstrang, geteilt in Walzlängen, über einen Ausgleichsofen einer mehrgerüstigen CSP-Walzstraße zugeführt und dort kontinuierlich zu Warmbreitband ausgewalzt, in einer Kühlstrecke gekühlt und zu Bunden gehaspelt wird, wobei zur Erzielung optimaler mechanischer Eigenschaften und zur Anpassung an die spezifische thermische Vorgeschichte der in der CSP - Walzanlage mit Gussgefüge eingeführten Dünnbramme beim Durchlauf der Dünnbramme durch die CSP-Anlage eine kontrollierte Gefügeentwicklung durch thermomechanisches Walzen durchgeführt wird.

Das Walzen von Warmbreitband in einer CSP-Anlage (CSP - Compact Strip Production), wobei stranggegossenes Vormaterial nach Unterteilung in Walzlängen über einen Ausgleichsofen direkt dem Walzwerk zugeführt wird, ist aus der EP - A - 0 368 048 bekannt, wobei als Walzwerk ein mehrgerüstiges Walzwerk eingesetzt wird, in das die auf eine Temperatur von 1100°C bis 1300°C im Ausgleichofen gebrachten Walzlängen in aufeinanderfolgenden Arbeitsschritten mit dazwischen liegender Entzunderung fertig gewalzt werden.

Aus der EP - A - 0 595 282 ist, im Gegensatz zum CSP - Walzen, eine konventionelle Walzanlage, bestehend aus einer Vorstraße und einer mehrgerüstigen Fertigstraße bekannt, welche sich von der in der Einleitung angegebenen CSP - Walzstraße u.a. durch folgende, wesentliche Merkmale unterscheidet:
- Die aus dem Ausgleichsofen austretenden Dünnbrammen werden vor dem ersten Walzstich auf über 1150° C aufgeheizt.
- Nach dem ersten Walzstich im Vorgerüst wird der Walzvorgang zur Rekristallisation unterbrochen, wozu das vorgewalzte Band aufgewickelt wird und ggf. in einem Warmhalteofen zwischengespeichert wird. Ob die Rekristallisation bei dieser Zwischenspeicherung vollständig abläuft, bleibt in der D4 offen.
- Nach dem Abwickeln des vorgewalzten Bandes wird dieses vor Eintritt in die Fertigstraße gekühlt, wodurch gewährleistet sein soll, dass die Temperatur für den ersten Stich in der Fertigstraße nach walztechnologischen Gesichtspunkten, entsprechend des notwendigen Temperaturverlaufes in der Fertigstraße, für alle Stahlqualitäten optimal eingestellt werden kann.

Aus der US - A - 5 622 572 ist ein Verfahren zum Warmwalzen eines Baustahles mit einem Kupfergehalt von 0,30% zum Erzielen einer erhöhten Streckgrenze von mindestens 450 MPa bekannt.

Um eine Verbesserung der Festigkeits- und Zähigkeitseigenschaften sowie der damit verbundenen wesentlichen Erhöhung der Streckgrenzwerte und der Kerbschlagzähigkeit eines Walzproduktes aus Stahl zu erreichen, wird in de EP - A - 0 413 163 vorgeschlagen, das Walzgut thermomechanisch zu behandeln.

Bei der thermomechanischen Umformung werden im Gegensatz zum normalisierenden Umformen, bei der die Endumformung im Bereich der Normalglühtemperatur mit vollständiger Rekristallisation des Austenits stattfindet, Temperaturbereiche für eine gezielte Umformrate eingehalten, bei denen der Austenit nicht oder nicht wesentlich rekristallisiert.

Wesensmerkmal der thermomechanischen Behandlung ist die Nutzung der plastischen Deformation nicht nur zur Herstellung einer definierten Produktgeometrie, sondern insbesondere zur Einstellung einer gewünschten Realstruktur und damit zur Gewährleistung definierter Werkstoffeigenschaften, wobei nicht rekristallisierter Austenit zur polymorphen (Gamma)-(Alpha)-Umwandlung kommt (bei der normalisierenden Umformung ist der Austenit bereits rekristallisiert).

Herkömmliche Brammen unterliegen bei Kalteinsatz vor ihrer Umformung in einem konventionellen Walzwerk den polymorphen Umwandlungen:

Schmelze → Ferrit (Delta) → Austenit A1 (Gamma) → Ferrit (Alpha) AustenitA2 (Gamma)

Während für die CSP-Technologie gilt:

Schmelze → Ferrit (Delta) Austenit A1 (Gamma)

mit einer höheren Übersättigugn des Mischkristalls Austenit und einem höheren Ausscheidungspotential für Karbonitride aus dem Austenit.

Um die Besonderheiten der Gefügeentwicklung beim thermomechanischen Walzen in CSP-Anlagen optimal zu nutzen, wird in der nicht vor veröffentlichten deutschen Patentanmeldung Nr. 197 25 434.9-24 zur Anpassung an die thermische Vorgeschichte der in der CSP-Walzanlage mit Gussgefüge eingeführten Dünnbrammen vorgeschlagen, die bei der thermomechanischen ersten Umformung einsetzende Rekristallisation des Gussgefüges vollständig ablaufen zu lassen, bevor eine weitere Umformung erfolgt. Durch diese Maßnahme sowie durch Einstellung definierter Temperatur- und Formänderungsbedingungen wird eine kontrollierte Gefügeentwicklung beim Walzgut bei seinem Durchlauf durch die CSP-Anlage erreicht und das thermomechanische Umformen in optimaler Weise auf die spezifischen Verfahrensparameter des CSP-Verfahrens mit seiner spezifischen thermischen Vorgeschichte ausgerichtet.

Aufgabe der Erfindung ist es, die bei den Verfahrensschritten der deutschen Patentanmeldung 197 25 434.9-24 erreichte Festigkeitsentwicklung durch geeignete Maßnahmen weiter zu steigern, so dass sichergestellt ist, dass die im CSP - Prozess hergestellten mikrolegierten ferritisch - perlitischen Baustähle höchster Festigkeitsklasse mit Streckgrenzen ≥ 480 MPa entsprechen und durch diese Maßnahmen CSP - Anlage, CSP - Verfahren und verarbeiteter Werkstoff noch weiter optimal aufeinander abgestimmt werden.

Die gestellte Aufgabe wird gelöst bei einem Verfahren zur Herstellung von mikrolegierten Baustählen durch Walzen in einer CSP - Anlage ( CSP = Compact Strip Production ), wobei der gegossene Brammenstrang, geteilt in Walzlängen, über einen Ausgleichsofen einer mehrgerüstigen CSP - Walzstraße zugeführt und dort kontinuierlich zu Warmbreitband ausgewalzt, in einer Kühlstrecke gekühlt und zu Bunden gehaspelt wird, wobei zur Erzielung optimaler mechanischer Eigenschaften und zur Anpassung an die spezifische thermische Vorgeschichte der in der CSP - Walzanlage mit Gussgefüge eingeführten Dünnbrammen beim Durchlauf der Dünnbramme durch die CSP - Anlage eine kontrollierte Gefügeentwicklung durch thermomechanisches Walzen durchgeführt wird, mit den Verfahrensschritten:
a) Änderung der Gussstruktur durch Einstellung definierter Temperatur- und Formänderungsbedingungen bei der ersten Umformung im ersten Walzgerüst der mehrgerüstigen CSP-Walzstraße, wobei die Temperatur oberhalb der Rekristallisations-Stop-Temperatur (T_{R}) liegt, so dass eine vollständige Rekristallisation des Gussgefüges vor Beginn des zweiten Umformschrittes erfolgt;
b) Umformung in den letzten Walzgerüsten bei Temperaturen unterhalb der T_{R} - Temperatur, wobei die Umformung einen Betrag von 30 % nicht unterschreiten soll und die Endwalztemperatur nahe bei der Aᵣ₃ - Temperatur (Temperatur der Austenit/Ferrit-Umwandlung) liegt;
c) gesteuerte Abkühlung der Warmbreitbänder in der Kühlstrecke, vorzugsweise einer Laminar - Kühlstrecke, wobei bei einer Temperatur, die zwischen der Aᵣ₃ - Temperatur und der B_{S} - Temperatur (Bainit-StartTemperatur) liegt, die polymorphe Umwandlung des Austenits erfolgt und
d) dass zur Herstellung von hochfesten mikrolegierten Baustählen mit einer Streckgrenze von ≥ 480 MPa zur Erreichung eines optimalen Eigenschaftskomplexes bezüglich Festigkeit und Zähigkeit der Baustähle die verfügbaren Verfestigungsmechanismen komplex genutzt werden, indem zusätzlich zum thermomechanischen Walzen mit den oben genannten Verfahrensschritten eine weitere Gefügebeeinflussung in der Dünnbramme durch eine Änderung der Werkstoffzusammensetzung herbeigeführt wird, durch die
   - eine gezielte Mischkristallverfestigung durch einen erhöhten Siliziumgehalt im Bereich von 0,41 bis 0,60 % und / oder
   - eine komplexe Mischkristallverfestigung durch einen erhöhten Gehalt an Kupfer im Bereich von 0,11 bis 0,30 % ,
   - an Chrom im Bereich von 0,20 bis 0,60 %,
   - an Nickel im Bereich von 0,10 bis 0,60 % erzielt wird.

Durch die Maßnahme der Erfindung werden somit bekannte metallurgisch nutzbare festigkeitssteigernde Wirkmechanismen miteinander kombiniert und ausgerichtet auf das CSP-Verfahren optimal zur Anwendung gebracht.

Es sind dies die festigkeitssteigernden Mechanismen Korngrenzenverfestigung und Ausscheidungshärtung, die unter anderem durch das thermomechanische Walzen mit den Verfahrensschritten der deutschen Patentanmeldung Nr. 197 25 434.9-24 günstig beeinflusst werden und die im wesentlichen durch die Mikrolegierungselemente (z.B. Titan, Niob, Vanadin und andere) ausgelöst werden.

Zu diesen festigkeitssteigenden Mechanismen wird nun gemäß der Erfindung zusätzlich in definierter Weise eine Mischkristallverfestigung herbeigeführt.

Die Mischkristallverfestigung wird in hochfesten ferritisch-perlitischen mikrolegierten Baustählen bevorzugt durch Mangan bewirkt. Es hat sich jedoch gezeigt, dass zur sicheren Gewährleistung von höchsten Streckgrenzen im Bereich von ≥ 480 MPa in CSP-Anlagen die zusätzliche und gezielte Legierung durch weitere Elemente sinnvoll und für höchste Festigkeitsklassen notwendig ist.

Insbesondere zwei Aspekte stehen dabei im Vordergrund.
- Die Mischkristallverfestigung wird der Ausscheidungshärtung ergänzend zur Seite gestellt; dadurch können über das CSP-Verfahren für die Werkstoffgruppe ferritisch-perlitische Baustähle höhere Festigkeitsklassen erschlossen werden.
- Die Mischkristallverfestigung erfolgt so, z. B. durch das Legierungselement Silicium, dass sie von der Warmumformung selbst weitgehend unberührt bleibt; d. h. beispielsweise nicht zur deformationsinduzierten Ausscheidung führt. Dadurch verhält sich ein solcher Stahl in der Straße ruhiger, da er durch die Umformung selbst schwächer verfestigt; er ist deshalb steuerungstechnisch leichter zu handhaben.

Aus dieser Sicht kommen neben Mangan noch folgende Legierungselemente mit folgenden Gehalten erfindungsgemäß in Frage:
Silicium mit 0,41 bis 0,60 %
Kupfer mit 0,11 bis 0,30 %
Chrom mit 0,20 bis 0,60 %
Nickel mit 0,10 bis 0,60 %

Der Zusatz von Kupfer in den genannten Mengen bewirkt neben der Mischkristallverfestigung bei Überschreitung der Löslichkeitsgrenze im Ferrit, aber nicht im Austenit, während der Umformung eine zusätzliche Ausscheidungshärtung durch ∈ - Cu. Dabei ist jedoch zu beachten, dass häufig Kupfer gemeinsam mit Nickel zur Anwendung kommen muss, um Lötbruch vorzubeugen. Erfolgt die Stahlherstellung über eine Linie mit einem Elektrolichtbogenofen (EAF) und einem Pfannenofen (LMF), dann hat man häufig bereits zwangsläufig Kupfer vorliegen. Nach bekannten Empfehlungen sollte der Kupfergehalt einen Betrag von 0,1 % dabei nicht überschreiten. Es hat sich jedoch gezeigt, dass für die Werkstoffgruppe hochfester Baustähle dieser Wert bis auf einen Betrag von 0,3 % Kupfer gesteigert werden kann, um so eine zusätzliche Mischkristallverfestigung zu erreichen.

Bei der Stahlherstellung über eine Linie mit einem Sauerstoff-Blasofen (BOF) und einem Pfannenofen lässt sich grundsätzlich gleichfalls ein derart hoher Kupfergehalt zulegieren. Dies führt aber zu dem Nachteil, dass Flexibilität insofern eingebüßt wird, dass ein Herunterblasen der einmal Kupfer-legierten Pfanne nicht mehr möglich ist, was z. B. bei Produktionsstörungen oder bei einem alternativen Einsatz einer bereits hergestellten Pfanne wünschenswert wäre.

Anders ist die Situation durch Zusatz von Chrom, Nickel und Silicium, da diese Elemente alle im Sauerstoff-Blasofen einstellbar sind. Deshalb bietet sich als Alternative zum Kupferzusatz der Zusatz von Nickel allein und/oder Chrom und/oder Silicium an, um die gewünschte Mischkristallverfestigung zu erreichen.

Nachfolgend wird an einem Beispiel die Mischkristallverfestigung näher erläutert.

Ein mikrolegierter Baustahl mit der Zusammensetzung in Gewichtsprozent: C < 0,07; Mn = 1,3; Si ≤ 0,35; Cu ≤ 0,05; Ni ≤ 0,05; Cr ≤ 0,05; Mo ≤ 0,05; Nb = 0,02; V = 0,08; N = 180 ppm erreichte bei der thermomechanischen Behandlung mit den Verfahrensschritten der deutschen Patentanmeldung Nr. 19725434.9-24 folgende Eigenschaften: Streckgrenze 480 MPa, Zugfestigkeit 570 MPa, Dehnung 21 %.

Durch die zusätzliche Mischkristallverfestigung nach erhöhtem Zusatz von Silicium entsprechend der Analyse: C ≤ 0,07; Mn = 1,3; Si = 0,60; Cu ≤ 0,05; Ni ≤ 0,05; Cr ≤ 0,05; Mo ≤ 0,05; Nb = 0,02; V = 0,08; N = 180 ppm und Behandlung gleichfalls nach den Verfahrensschritten der deutschen Patentanmeldung Nr. 19725434.9-24 wurden folgende Eigenschaften erreicht: Streckgrenze 565 MPa, Zugfestigkeit 650 MPa, Dehnung 22 %.

Durch das Verfahren der Erfindung, zusätzlich zu den Verfahrensschritten der thermomechanischen Behandlung eine Mischkristallverfestigung herbeizuführen, lassen sich also deutliche Festigkeitssteigerungen erzielen, wodurch sich völlig neue Anwendungen für die erzeugten Baustähle erschließen.

In ähnlicher Weise wie im angeführten Beispiel können auch die übrigen erwähnten Legierungselemente Kupfer, Nickel, Chrom als Mischkristallverfestiger eingesetzt werden. Besonders effektiv ist die Festigkeitssteigerung dann, wenn nicht nur mit einem einzelnen der genannten substitionell im Eisen gelösten Elemente legiert wird, sondern ihre komplexe Nutzung in Kombination erfolgt.

## Patentansprüche

1. Verfahren zur Herstellung von mikrolegierten Baustählen durch Walzen in einer CSP - Anlage ( CSP = Compact Strip Production ), wobei der gegossene Brammenstrang, geteilt in Walzlängen, über einen Ausgleichsofen einer mehrgerüstigen CSP - Walzstraße zugeführt und dort kontinuierlich zu Warmbreitband ausgewalzt, in einer Kühlstrecke gekühlt und zu Bunden gehaspelt wird, wobei zur Erzielung optimaler mechanischer Eigenschaften und zur Anpassung an die spezifische thermische Vorgeschichte der in der CSP - Walzanlage mit Gussgefüge eingeführten Dünnbrammen beim Durchlauf der Dünnbramme durch die CSP - Anlage eine kontrollierte Gefügeentwicklung durch thermomechanisches Walzen durchgeführt wird, mit den Verfahrensschritten:
a) Änderung der Gussstruktur durch Einstellung definierter Temperatur- und Formänderungsbedingungen bei der ersten Umformung im ersten Walzgerüst der mehrgerüstigen CSP-Walzstraße, wobei die Temperatur oberhalb der Rekristallisations-Stop-Temperatur (T_{R}) liegt, so dass eine vollständige Rekristallisation des Gussgefüges vor Beginn des zweiten Umformschrittes erfolgt;
b) Umformung in den letzten Walzgerüsten bei Temperaturen unterhalb der T_{R} - Temperatur, wobei die Umformung einen Betrag von 30 % nicht unterschreiten soll und die Endwalztemperatur nahe bei der Aᵣ₃ - Temperatur (Temperatur der Austenit/Ferrit-Umwandlung) liegt;
c) gesteuerte Abkühlung der Warmbreitbänder in der Kühlstrecke, vorzugsweise einer Laminar - Kühlstrecke, wobei bei einer Temperatur, die zwischen der Aᵣ₃ - Temperatur und der B_{S} - Temperatur (Bainit-StartTemperatur) liegt, die polymorphe Umwandlung des Austenits erfolgt
und
d) dass zur Herstellung von hochfesten mikrolegierten Baustählen mit einer Streckgrenze von ≥ 480 MPa zur Erreichung eines optimalen Eigenschaftskomplexes bezüglich Festigkeit und Zähigkeit der Baustähle die verfügbaren Verfestigungsmechanismen komplex genutzt werden, indem zusätzlich zum thermomechanischen Walzen mit den oben genannten Verfahrensschritten eine weitere Gefügebeeinflussung in der Dünnbramme durch eine Änderung der Werkstoffzusammensetzung herbeigeführt wird, durch die
• eine gezielte Mischkristallverfestigung durch einen erhöhten Siliziumgehalt im Bereich von 0,41 bis 0,60 % und / oder
• eine komplexe Mischkristallverfestigung durch einen erhöhten Gehalt an Kupfer im Bereich von 0,11 bis 0,30 % ,
• an Chrom im Bereich von 0,20 bis 0,60 %,
• an Nickel im Bereich von 0,10 bis 0,60 %
erzielt wird.

2. Verfahren nach Anspruch 1,
**dadurch gekennzeichnet,**
das durch Zugabe von einem Gehalt
• an Silizium im Bereich von 0,41 bis 0,60 % und / oder
• an Kupfer im Bereich von 0,11 bis 0,30 % und / oder
• an Chrom im Bereich von 0,20 bis 0,60 % und / oder
• an Nickel im Bereich von 0,10 bis 0,60 %
die Mischkristallverfestigung der Ausscheidungshärtung, die während des Durchlaufs der Dünnbramme durch die CSP - Anlage stattfindet, ergänzend zur Seite gestellt wird.

3. Verfahren nach Anspruch 1,
**dadurch gekennzeichnet,**
**dass** die Mischkristallverfestigung durch Zugabe von einem Gehalt
• an Silizium im Bereich von 0,41 bis 0,60 % und / oder
• an Kupfer im Bereich von 0,11 bis 0,30 % und / oder
• an Chrom im Bereich von 0,20 bis 0,60 % und / oder
• an Nickel im Bereich von 0,10 bis 0,60 %
so erfolgt, dass sie von der Warmumformung selbst weitgehend unberührt bleibt und somit nicht zu deformationsinjizierten Ausscheidungen führt.

## Claims

1. Method of producing micro-alloyed constructional steels by rolling in a CSP plant (CSP = Compact Strip Production), wherein the cast slab strip, divided into rolling lengths, is fed by way of a compensating furnace of a multi-stand CSP rolling train and there continuously rolled out to hot wide strip, cooled in a cooling path and coiled to form coils, wherein a controlled structural development by thermomechanical rolling is carried out for attainment of optimum mechanical characteristics and for adaptation to the specific thermal history of the thin slabs, which are introduced with cast structure into the CSP rolling plant, during transit of the thin slabs through the CSP plant, comprising the method steps:
a) changing the cast structure by setting defined temperature and shape change conditions in the first reshaping in the first roll stand of the multi-stand CSP rolling train, wherein the temperature lies above the recrystallisation stop temperature (T_{R}) so that a complete recrystallisation of the cast structure takes place before the start of the second reshaping step;
b) reshaping in the last roll stands at temperatures below the T_{R} temperature, wherein the reshaping is not to fall below an amount of 30% and the final rolling temperature lies close to the Aᵣ₃ temperature (temperature of the austenite/ferrite conversion);
c) controlled cooling down of the hot wide strips in the cooling path, preferably a laminar cooling path, wherein the polymorphic conversion of the austenite takes place at a temperature lying between the Aᵣ₃ temperature and the B_{S} temperature (bainite start temperature); and
d) for production of high-strength micro-alloyed constructional steels with a yield point equal to or greater than 480 MPa for attainment of an optimum characteristic complex with respect to strength and toughness of the constructional steels the available solidification mechanisms are used in complex manner in that in addition to thermomechanical rolling with the above-mentioned method steps a further structural influencing in the thin slabs is produced by changing the material composition, by which
- a targeted mixed-crystal solidification is achieved by an increased silicon content in the range of 0.41 to 0.60% and/or
- a complex mixed-crystal solidification is achieved by an increased content of copper in the range of 0.11 to 0.30%,
- of chrome in the range of 0.20 to 0.60% and
- of nickel in the range of 0.10 to 0.60%.

2. Method according to claim 1, **characterised in that** through addition of a content
- of silicon in the range of 0.41 to 0.60% and/or
- of copper in the range of 0.11 to 0.30% and/or
- of chromium in the range of 0.20 to 0.60% and/or
- of nickel in the range of 0.10 to 0.60%
the mixed-crystal solidification is additionally placed on a level with precipitation hardening taking place during transit of the thin slabs through the CSP plant.

3. Method according to claim 1, **characterised in that** the mixed-crystal solidification takes place through addition of a content
- of silicon in the range of 0.41 to 0.60% and/or
- of copper in the range of 0.11 to 0.30% and/or
- of chromium in the range of 0.20 to 0.60% and/or
- of nickel in the range of 0.10 to 0.60%
in such a manner that it remains substantially unaffected by the thermal reshaping itself and thus does not lead to deformation-injected precipitations.

## Revendications

1. Procédé pour la production d'aciers de construction micro-alliés par laminage dans une installation CSP (CSP = Compact Strip Production), dans lequel le brin de brame coulé, divisé en longueurs de laminage, est introduit via un four d'équilibrage, dans un laminoir CSP à plusieurs cages et y est laminé en continu en bande large laminée à chaud, refroidi dans une zone de refroidissement et bobiné en bobines, où, pour l'obtention de propriétés mécaniques optimales et pour l'adaptation aux antécédents thermiques spécifiques des brames minces introduits dans le laminoir CSP avec des structures de coulée, on réalise, lors du passage des brames minces dans l'installation de CSP, un développement de structure contrôlé par un laminage thermomécanique, présentant les étapes de procédé :
a) modification de la structure de coulée par le réglage de conditions de température et de modification de forme définies lors de la première déformation dans la première cage de laminage du laminoir CSP à plusieurs cages, la température étant supérieure à la température de fin de recristallisation (T_{R}), de telle manière qu'il se produit une recristallisation complète de la structure de coulée avant le début de la deuxième étape de déformation ;
b) déformation dans les dernières cages de laminage à des températures inférieures à la température T_{R}, la déformation n'étant pas inférieure à 30% et la température finale de laminage étant proche de la température Aᵣ₃ (température de la transformation austénite/ferrite) ;
c) refroidissement contrôlé des bandes larges laminées à chaud dans la zone de refroidissement, de préférence une zone de refroidissement laminaire, où il se produit, à une température située entre la température Aᵣ₃ et la température B_{S} (température de démarrage de la structure bainite), la transformation polymorphe de l'austénite et
d) en ce que, pour la réalisation des aciers micro-alliés hautement solides avec une limite d'étirage ≥ 480 MPa, pour atteindre un complexe de propriétés optimal en ce qui concerne la résistance et la ténacité des aciers, les mécanismes de solidification disponibles sont utilisés de manière complexe, en ce qu'on réalise, en plus du laminage thermo-mécanique avec les étapes de procédé susmentionnées une autre influence de la structure dans les brames minces par une modification de la composition du matériau par
- une solidification ciblée des cristaux mixtes par une teneur plus élevée en silicium dans la plage de 0,41 à 0,60% et/ou
- une solidification complexe des cristaux mixtes par une teneur plus élevée en cuivre dans la plage de 0,11 à 0,30%,
- en chrome dans la plage de 0,20 à 0,60%,
- en nickel dans la plage de 0,10 à 0,60%.

2. Procédé selon la revendication 1, **caractérisé en ce que** par l'addition d'une teneur
- en silicium dans la plage de 0,41 à 0,60% et/ou
- en cuivre dans la plage de 0,11 à 0,30% et/ou
- en chrome dans la plage de 0,20 à 0,60% et/ou
- en nickel dans la plage de 0,10 à 0,60%.
la solidification des cristaux mixtes du durcissement de séparation, qui se produit pendant le passage de la brame mince dans l'installation CSP, est écartée de manière complémentaire.

3. Procédé selon la revendication 1, **caractérisé en ce que** la solidification des cristaux mixtes, par l'addition d'une teneur
- en silicium dans la plage de 0,41 à 0,60% et/ou
- en cuivre dans la plage de 0,11 à 0,30% et/ou
- en chrome dans la plage de 0,20 à 0,60% et/ou
- en nickel dans la plage de 0,10 à 0,60%.
se produit de telle manière qu'elle reste dans une large mesure intouchée par la déformation thermique elle-même et ne conduit donc pas à des séparations initiées par la déformation.
